# FASCICULE DE BREVET EUROPEEN

(11) **EP 1 009 722 B1**
(45) Date de publication et mention de la délivrance du brevet: **25.07.2001**
(21) Numéro de dépôt: 98910788.3
(22) Date de dépôt: 18.02.1998
(51) Int. Cl.: C04B 33/04

(54) **PROCEDE DE FABRICATION DE TUILES A EMBOITEMENT**
VERFAHREN ZUR HERSTELLUNG VON DACHFALZZIEGELN
METHOD FOR MAKING FITTING TILES

(30) Priorité: 19.02.1997 FR 9702179
(43) Date de publication de la demande: 21.06.2000
(73) Titulaire: L'INDUSTRIELLE REGIONALE DU BATIMENT, 69760 Limonest (FR)
(72) Inventeur: FERRAGUT, Jean-Pierre, F-26240 Saint-Vallier (FR)
(74) Mandataire: Maureau, Philippe
(86) Numéro de dépôt international: FR9800315
(87) Numéro de publication internationale: WO9837033

(56) Documents cités:
- EP-A- 0 691 315
- DD-A- 155 820
- DE-C- 447 241
- DE-C- 4 444 774
- FR-A- 1 161 534
- FR-A- 1 445 450
- GB-A- 555 839
- US-A- 4 897 029
- PATENT ABSTRACTS OF JAPAN vol. 018, no. 542 (C-1261), 17 octobre 1994 & JP 06 191926 A (MITSUI MINING & SMELTING CO LTD), 12 juillet 1994,
- DATABASE WPI Section Ch, Week 9313 Derwent Publications Ltd., London, GB; Class L02, AN 93-107723 XP002043337 & SU 1 726 440 A (ABAKAN SECT KRASY POLY) , 15 avril 1992
- DATABASE WPI Section Ch, Week 8944 Derwent Publications Ltd., London, GB; Class L02, AN 89-322127 XP002043338 & SU 1 451 128 A (ABDRAKHIMOV V Z) , 15 janvier 1989
- DATABASE WPI Section Ch, Week 7716 Derwent Publications Ltd., London, GB; Class L02, AN 77-28334Y XP002043339 & JP 52 032 909 A (NIPPON TOKI KK) , 12 mars 1977
- SHAW F V: "SPRAY DRYING: A TRADITIONAL PROCESS FOR ADVANCED APPLICATIONS" AMERICAN CERAMIC SOCIETY BULLETIN, vol. 69, no. 9, pages 1484-1489, XP000160447

## Description

La présente invention a pour objet un procédé de fabrication de tuiles à emboîtement.

Actuellement, la fabrication des tuiles est réalisée par préparation d'une pâte à base d'argile ayant un taux d'humidité de l'ordre de 20%. Cette pâte est filée, puis pressée en pâte plastique, permettant l'obtention d'une tuile qui est tout d'abord séchée avant cuisson.

Un premier inconvénient de cette technique traditionnelle réside dans l'importance des installations devant être mises en oeuvre, notamment pour réaliser le séchage des tuiles avant leur cuisson et du coût de l'énergie pour réaliser un tel séchage. D'autres problèmes importants rencontrés sur les installations actuelles résultent des variations d'humidité, des inclusions sèches, d'un mauvais positionnement de la galette lors du pressage et/ou d'une chasse irrégulière de l'argile lors du pressage, des défauts provoqués par les moules et surtout d'un retrait non homogène et des contraintes au cours du séchage qui entraînent des fissures ou des déformations du produit. Ces différents problèmes conduisent à un taux de déchets relativement importants, qui abaissent la rentabilité de l'exploitation.

Il est connu de réaliser des éléments de carrelage, des articles de vaisselle, ou des éléments réfractaires, par pressage d'une poudre relativement sèche, permettant une cuisson des articles sans sèchage préalable. Toutefois, ces produits ne possèdent pas les caractéristiques physiques essentielles aux tuiles qui sont entre autres, l'imperméabilité et l' ingélivité, sans un traitement de surface complémentaire.

Le but de l'invention est de fournir un procédé de fabrication de tuiles à emboîtement ne nécessitant pas de phase de séchage, tout en permettant l'obtention d'une tuile qui possède les caractéristiques essentielles requises, notamment une bonne imperméabilité et une bonne ingélivité, sans traitement ultérieur spécifique.

A cet effet, le procédé qu'elle concerne, consiste :
- à broyer l'argile sous forme de particules d'un diamètre au plus égal à 70 *µ*m,
- à préparer une barbotine par addition d'eau et d'un défloculant,
- à réaliser l'atomisation de la barbotine pour obtenir des granules sphériques dont l'humidité est comprise entre 0,5 et 10%,
- et à réaliser le pressage des granules à l'intérieur d'un moule sous une pression supérieure à 300 kg/cm² (1 kg/cm² = 101 300 Pa).

Avantageusement, la pression de pressage des granules est comprise entre 300 et 600 kg/cm² (1 kg/cm² = 101 300 Pa).

Ce procédé présente le premier intérêt de limiter l'importance de l'installation de fabrication de tuiles, dans la mesure où l'on peut supprimer la phase de séchage de celles-ci. Il est toutefois possible d'effectuer avant la cuisson, un préchauffage pour abaisser le taux d'humidité, si celui-ci est trop élevé.

En outre, la mise en forme par voie sèche permet un meilleur respect des cotes des tuiles, et un meilleur état de surface que le formage en pâte plastique. En effet, il n'existe pas, dans une tuile obtenue par le procédé selon l'invention les phénomènes de retrait que l'on connaît lors du séchage des tuiles obtenu par le procédé traditionnel.

Enfin, d'un point de vue économique le procédé selon l'invention est avantageux, dans la mesure où la phase de séchage étant supprimée, il permet de réaliser d'importantes économies d'énergie.

Suivant une caractéristique, ce procédé consite à préparer une barbotine avec 0,2 à 1% en masse de défloculant, le défloculant étant, par exemple, du pyrophosphate de soude.

La granulation est obtenue par atomisation de la barbotine qui est envoyée dans un cylindre où circule de l'air chaud, qui sèche instantanément les goutelettes de barbotine, qui deviennent des particules sphériques de tailles différentes, suivant la taille et la forme des buses projettant la barbotine, ainsi que suivant la puissance du jet. L'humidité est contrôlée par la température.

On obtient ainsi des granules de forme sphérique, situées dans un éventail de granulométrie, possédant un coeur humide entouré d'une coque sèche, structure avantageuse car permettant, lors du pressage, une bonne répartition dans le moule.

Avantageusement, l'humidité des granules obtenues est contrôlée par la température et est inférieure à 10 % et de préférence de l'ordre de 8 %.

Suivant une possibilité, consiste à mettre en oeuvre une argile de type illitique.

La poudre constituée par les granules est pressée dans un moule à deux empreintes, qui peut posséder plusieurs parties mobiles, les unes par rapport aux autres, afin de réaliser des différences d'épaisseur, des galbes, des nervures, des chicanes, comme tel est le cas pour des tuiles obtenues par la technique traditionnelle, tout en permettant d'assurer une pression uniforme en tous les points de la masse de granules pressées lors du moulage.

Le sabot de remplissage du moule peut également avoir une préforme.

Comme il ressort de ce qui précède, ce procédé de fabrication, qui comporte des phases très spécifiques de mise en oeuvre, permet d'obtenir par pressage à sec, des tuiles possédant de bonnes caractéristiques mécaniques, ainsi qu'une bonne imperméabilité et une bonne ingélivité.

Comme il va de soi, l'invention ne se limite pas au seul mode de mise en oeuvre de ce procédé décrit ci-dessus à titre d'exemple, elle en embrasse au contraire toutes les variantes de mise en oeuvre. C'est ainsi notamment que la nature du défloculant pourrait être différente ou que l'argile mise en oeuvre pourrait être autre qu'une argile illitique, sans que l'on sorte pour autant du cadre de l'invention.

## Revendications

1. Procédé de fabrication de tuiles à emboîtement, caractérisé en ce qu'il consiste :
- à broyer l'argile sous forme de particules d'un diamètre au plus égal à 70 *µ*m,
- à préparer une barbotine par addition d'eau et d'un défloculant,
- à réaliser l'atomisation de la barbotine pour obtenir des granules sphériques dont l'humidité est comprise entre 0,5 et 10%,
- et à réaliser le pressage des granules à l'intérieur d'un moule sous une pression supérieure à 300 kg/cm² (1 kg/cm² = 101 300 Pa).

2. Procédé selon la revendication 1, caractérisé en ce que la pression de pressage des granules est comprise entre 300 et 600 kg/cm² (1 kg/cm² = 101 300 Pa).

3. Procédé selon l'une quelconque des revendications 1 et 2, caractérisé en ce qu'il consiste à préparer une barbotine avec 0,2 à 1% en masse de déflocutant.

4. Procédé selon l'une quelconque des revendications 1 à 3, caractérisé en ce que le défloculant est du pyrophosphate de soude.

5. Procédé selon l'une quelconque des revendications 1 à 4, caractérisé en ce que l'humidité des granules obtenues est contrôlée par la température et est inférieure à 10 %.

6. Procédé selon la revendication 5, caractérisé en ce que l'humidité des granules est de l'ordre de 8 %.

7. Procédé selon l'une quelconque des revendications 1 à 6, caractérisé en ce qu'il consiste à mettre en oeuvre une argile de type illitique.

8. Procédé selon l'une quelconque des revendications 1 à 7, caractérisé en ce qu'il consiste à réaliser le moulage des tuiles dans un moule comportant des pièces mobiles, pour assurer une pression uniforme en tous les points de la masse de granules pressées lors du moulage.

## Patentansprüche

1. Verfahren zum Herstellen von Falzziegeln, gekennzeichnet durch:
- Zermahlen von Ton in Form von Partikeln mit einem Durchmesser von höchstens 70 µm;
- Herstellen einer Aufschlämmung durch Hinzugabe von Wasser und eines Entflockungsmittels;
- Durchführen einer Zerstäubung der Aufschlämmung, um kugelförmige Körner zu gewinnen, deren Feuchtigkeit zwischen 0,5 und 10% liegt; und
- Durchführen einer Pressung der Körner im Innern einer Giessform bei einem Druck über 300 kg/cm2 (1 kg/cm2 = 101300 Pa).

2. Verfahren nach Anspruch 1, dadurch gekennzeichnet, dass der Pressdruck der Körner zwischen 300 und 600 kg/cm2 (1 kg/cm2 = 101300 Pa) liegt.

3. Verfahren nach einem der Ansprüche 1 bis 2, dadurch gekennzeichnet, dass dabei eine Aufschlämmung mit 0,2 bis 1 % der Masse des Entflockungsmittels zubereitet wird.

4. Verfahren nach einem der Ansprüche 1 bis 3, dadurch gekennzeichnet, dass das Entflockungsmittel Soda-Pyrophosphat ist.

5. Verfahren nach einem der Ansprüche 1 bis 4, dadurch gekennzeichnet, dass die Feuchtigkeit der erhaltenen Körner durch die Temperatur überwacht wird und unter 10 % liegt.

6. Verfahren nach Anspruch 5, dadurch gekennzeichent, dass die Feuchtigkeit der Körner etwa 8 % beträgt.

7. Verfahren nach einem der Ansprüche 1 bis 6, dadurch gekennzeichnet, dass bei ihm ein illitischer Ton hergestellt wird.

8. Verfahren nach einem der Ansprüche 1 bis 7, dadurch gekennzeichnet, dass bei ihm das Formen der Ziegel in einer Giessform mit beweglichen Teilen stattfindet, um einen gleichmässigen Druck an allen Punkten der Körnermasse zu gewährleisten, die während des Formens gepresst werden.

## Claims

1. Process for manufacturing fitting tiles, characterized in that it consists in:
- grinding clay in the form of particles having a diameter of at most 70 *µ*m;
- preparing a slip by adding water and a deflocculant;
- atomizing the slip in order to obtain spherical granules, the moisture content of which is between 0.5 and 10%; and
- pressing the .granules in a mould under a pressure of greater than 300 kg/cm² (1 kg/cm² = 101 300 Pa) .

2. Process according to Claim 1, characterized in that the pressure for pressing the granules is between 300 and 600 kg/cm² (1 kg/cm² = 101 300 Pa).

3. Process according to either of Claims 1 and 2, characterized in that it consists in preparing a slip with 0.2 to 1% by weight of deflocculant.

4. Process according to any one of Claims 1 to 3, characterized in that the deflocculant is sodium pyrophosphate.

5. Process according to any one of Claims 1 to 4, characterized in that the moisture content of the granules obtained is controlled by the temperature and is less than 10%.

6. Process according to Claim 5, characterized in that the moisture content of the granules is about 8%.

7. Process according to any one of Claims 1 to 6, characterized in that it consists in using an illitic-type clay.

8. Process according to any one of Claims 1 to 7, characterized in that it consists in moulding the tiles in a mould comprising movable parts, in order to ensure uniform pressing at all points on the mass of granules pressed during the moulding.
